# EUROPÄISCHE PATENTSCHRIFT

(11) **EP 0 062 183 B1**
(45) Veröffentlichungstag und Bekanntmachung des Hinweises auf die Patenterteilung: **02.07.1986**
(21) Anmeldenummer: 82102077.3
(22) Anmeldetag: 15.03.1982
(51) Int. Cl.: D06P 5/12

(54) **Reservedruckverfahren**
Resist printing process
Procédé d'impression à réserve

(30) Priorität: 26.03.1981 DE 3111966
(43) Veröffentlichungstag der Anmeldung: 13.10.1982
(73) Patentinhaber: BAYER AG, 51368 Leverkusen (DE)
(72) Erfinder: Gutjahr, Heinz, Dr., D-5090 Leverkusen 1 (DE); Van Vlissingen, Diderik Fentener, D-5206 Neunkirchen-Seelscheid (DE)

## Beschreibung

Die Erfindung betrifft ein neues Verfahren zur Erzeugung von Reservedrucken auf aus Cellulose bestehenden oder Cellulose enthaltenden Fasermaterialien, die mit einer phenolischen oder enolischen Kupplungskomponente bedruckt oder grundiert sind, durch Aufdrucken einer die Bildung eines wasserunlöslichen Azofarbstoffs verhindernden Reserve, anschließendes überdrucken mit einem stabilisierten Diazoniumsalz, Auswaschen der löslichen Bestandteile und Fertigstellung des Drucks in üblicher Weise.

Das Verfahren ist dadurch gekennzeichnet, daß die Reserve ein Pyrazolonderivat als Reservierungsmittel enthält.

Besondere Ausführungsformen des erfindungsgemäßen Verfahrens sind begenstand der abhängigen Patentansprüche 2 bis 5.

Das neue Druckverfahren eignet sich insbesondere für Rouleauxdruck, Rotationsfilmdruck und Flachfilmdruck.

Über die Möglichkeiten der Verwendung von Reservemitteln, weiche die Bildung unlöslicher Azofärbungen verhindern, berichtet Louis Diserens in: "Die neuesten Fortschritte in der Anwendung der Farbstoffe", erster Band, Verlag Birkhäuser, Basel, 3. Auflage 1951, S. 604 ff. Als Reservemittel werden Reduktionsmittel, wie Zinnllchlorid, Salze der schwefligen Säure oder Xanthogenate aufgeführt; auch das Ammonsalz der Phenylhydrazinsulfonsäure wird als Reservemittel erwähnt. Diese Reservemittel gestatten es nicht oder nur mit starken Einschränkungen, einen Buntreservedruck mit Reaktivfarbstoffen unter Echtfärbesalzen im Aufdruck auf Naphtholgrundierungen zu erzielen (Lit: Melliand, 1970, S. 215: "Die Coloristik der (^{R}) Remazol-Farbstoffe").

Aus der DE-A 2 104 065 ist weiterhin ein Verfahren zur Herstellung von Buntreserven mit Reaktivfarbstoffen unter Diazoechtsalzen bekannt, wobei jedoch ebenfalls mit Reduktionsmitteln gearbeitet wird, die bekanntlich den unerwünschten Effekt zeigen, auch die Illuminationsfarbstoffe mehr oder weniger stark anzugreifen.

Eine Variante des erfindungsgemäßen Verfahrens ist dadurch gekennzeichnet, daß die zu bedruckende Baumwollware zunächst mit einem Naphthol oder Enol nach bekanntem Verfahren ganzflächig präpariert wird oder durch Aufdruck von Naphtholat- oder Enolat-Druckpaste mustermäßig bedruckt wird. Auf diese getrocknete Naphtholimprägnierung wird nach im Textildruck üblichen Druckverfahren eine wäßrige Druckpaste aufgebracht, die das Reservemittel und einen Reaktivfarbstoff oder das Reservemittel und eine Mischung aus mehreren Reaktivfarbstoffen enthält. Über diese Reservedruckpaste wird mit oder ohne Zwischentrocknung, vorzugsweise jedoch naß-in-naß, eine ein Echtfärbesalz enthaltende Druckpaste übergedruckt und nach dem Trocknen der Reaktivfarbstoff nach bekannten Methoden fixiert. Daran schließt sich eine wie im Basenaufdruck übliche wäßrige alkalische Nachbehandlung an. Man erhält so Bunteffekte unter übergedruckten flächig gefärbten Mustern.

Eine andere Variante des erfindungsgemäßen Verfahrens ist so gestaltet, daß die aufgedruckten Reservepasten mit dem Reaktivfarbstoff zunächst getrocknet werden, die Reaktivfarbstoffe durch einen Dämpfprozeß fixiert werden und anschließend die Ware auf einem Foulard oder durch eine andere geeignete Einrichtung mit einer wäßrigen Lösung eines Echtfärbesalzes ausgefärbt wird. In diesem Falle erhält man bunte Reserveeffekte unter einem uni gefärbten Fond.

Als Cellulose-haltige Fasermaterialien kommen insbesondere solche in Betracht die wenig Polyacrylnitril und/oder wenig Polyester im Gemisch mit Baumwolle enthalten.

Ganz besonders bevorzugt sind Gewebe aus reiner Baumwolle für das erfindungsgemäße Verfahren geeignet.

Als Reaktivfarbstoffe kommen solche in Betracht, welche Reaktivgruppen, die eine oder mehrere reaktive Gruppen oder abspaltbar Substituenten aufweisen, welche beim Aufbringen der Farbstoffe auf Cellulosematerialien in Gegenwart säurebindender Mittel und gegebenenfalls unter Einwirkung von Wärme mit den Hydroxylgruppen der Cellulose unter Ausbildung kovalenter Bindungen zu reagieren vermögen. Derartige faserreaktive Gruppierungen sind aus der Literatur in großer Zahl bekannt.

Geeignete Reaktivgruppen, welche mindestens einen abspaltbaren Substituenten an einen heterocyclischen oder an einen aliphatischen Rest gebunden enthalten, sind unter anderem solche, die mindestens einen reaktiven Substituenten an einen 5- oder 6-gliedrigen heterocyclischen Ring gebunden enthalten, wie an einen Monazin-, Diazin-, Triazin-, z.B. Pyridin-, Pyrimidin-, Pyridazin-, Pyrazin-, Thiazin-, Oxazin- oder asymmetrischen oder symmetrischen Triazinring, oder an ein derartiges Ringsystem, welches einen oder mehrere ankondensierte aromatische Ringe aufweist, wie ein Chinolin-, Phthalazin-, Chinnolin-, Chinazolin-, Chinoxalin-, Acridin-, Phenazinund Phenanthridin-Ringsystem; die 5- oder 6-gliedrigen heterocyclischen Ringe, welche mindestens einen reaktiven Substituenten aufweisen, sind demnach bevorzugt solche, die ein oder mehrere Stickstoffatome enthalten und 5-oder bevorzugt 6-gliedrige carbocyclische Ringe ankondensiert enthalten können. Unter den reaktiven Substituenten am Heterocyclus sind beispielsweise zu erwähnen:
Halogen (CI, Br oder F), Ammonium, einschließlich Hydrazinium, Sulfonium, Sulfonyl, Azido-(N₃), Rhodanido, Thio, Thiolether, Oxyether, Sulfinsäure und Sulfonsäure. Im einzelnen sind beispielsweise zu nennen:
   Mono- oder Dihalogen-symmetrische-triazinylreste und Mono-, Di- oder Trihalogenpyrimidinylreste.

Als phenolische oder enolische Kupplungskomponenten kommen für das erfindungsgemäße Verfahren vorzugsweise solche der Naphthol-AS-Reihe in Frage.

Beispielhaft seien die folgenden aufgeführt: Naphtol AS: Naphtol AS-G: Naphtol AS-D: p Chloranilid der 2-Hydroxycarbazol-3-carbonsäure Naphthol AS-ITR: Naphthol AS-IRG: Naphthol AS-OL: Geeignete Pyrazolone sind z.B. das Natriumsalz des 1-(3-Sulfophenyl)-3-methyl-pyrazolons-(5) oder das Dinatriumsalz der 1-(4-Sulfophenyl)-5-pyrazolon-3-carbonsäure.

Als stabilisierte Diazoniumsalze kommen insbesondere Echtfärbesalze in Frage, welche als Stabilisatoren Zinkchlorid, aromatische Sulfonsäuren oder Tetrafluoroborsäure enthalten. Die stabilisierten Diazoniumsalze wurden entweder als wäßrige Pasten eingesetzt oder vor der Kupplungsreaktion in wäßrige Diazoniumsalz-Lösungen übergeführt.

Folgende stabilisierte Diazoniumsalze seien beispielhaft aufgeführt:
Echtbraunsalz V: Azoic Diazo Component 21 (CI-Nr. 37200)
Echtbordosalz GP: Azoic Diazo Component 1 (CI-Nr. 37135)
Echtrotsalz TR: Azoic Diazo Component 11 (CI-Nr. 37085)
Echtrotsalz RC: Azoic Diazo Component 10 (CI-Nr. 37120)
Echtblausalz BB: Azoic Diazo Component 20 (CI-Nr. 37175)
Echtschwarzsalz BTL: Azoic Diazo Component 38 (CI-Nr. 37190)

Die das Reservierungsmittel und den Reaktivfarbstoff enthaltende Paste enthält neben dem Lösungsmittel Wasser auch Alkali (insbesondere Soda oder Natronlauge) und gegebenenfalls Verdickungsmittel (z.B. Stärkeetherverdickung).

Die das stabilisierte Diazoniumsalz enthaltende Paste enthält neben dem Lösungsmittel Wasser auch Säure (vorzugsweise Essigsäure), Verdickungsmittel und gegebenenfalls weitere Hilfsstoffe, wie Entschäumer (z.B. Isooctylalkohol oder Siliconöle).

Das Trocknen des Drucks geschieht im allgemeinen bei ca. 90-120°C, insbesondere bei ca. 100°C. Die überschüssige phenolische oder enolische Kupplungskomponente wird mit Alkali, insbesondere mit wäßrigem Alkalihydroxid entfernt.

Die Fixierung des Reaktivfarbstoffs geschieht nach an sich bekannten Methoden mit Alkalien.

Folgende Ausführungsform des erfindungsgemäßen Verfahrens ist besonders bevorzugt:
Das Reservemittel wird mit einem Reaktivfarbstoff in eine Druckpaste eingearbeitet, mustergemäß auf ein mit (^{R}) Naphthol AS, AS-G, AS-D oder mit anderen geeigneten Naptholen präpariertes Baumwollgewebe oder - gewirke aufgedruckt, dann naß-in-naß ein stabilisiertes Diazoniumsalz im Überfall übergedruckt und getrocknet.

Der Reaktivfarbstoff wird anschließend durch einen für diese Farbstoffklasse üblichen einstufigen Dämpfprozeß oder eine 2-phasige Entwicklung, z.B. Alkaliklotzdämpfverfahren oder Alkalischockverfahren oder Kaltverweilverfahren, auf dem Cellulosematerial fixiert und anschließend das so bedruckte und behandelte Textil einem Waschprozeß zur Entfernung des überschüssigen Naphthols unterworfen. Man erhält so ansprechende gemusterte echte Drucke.

Im folgenden seien einige Ausführungsformen des erfindungsgemäßen Verfahrens beispielhaft beschrieben.

### Beispiel 1

Ein mit einer Lösung von 10-20 g Napthol AS grundiertes Baumwollgewebe wird mit einer Druckpaste folgender Zusammensetzung auf der Rotationsfilmdruckmaschine in kleinflächigen Mustern, z.B. punkte oder Blattkonturen bedruckt:

### 1000 g Druckpaste

Bei der Herstellung der Druckpaste können an Stelle von 30 g Soda (kalz.) auch 30 g Natronlauge (38° Be) eingesetzt werden.

Uber die vorgedruckte Reservefarbe wird mit einer zweiten Schablone eine größere Fläche naß-in-naß übergedruckt. Diese Druckpaste hat folgende Zusammensetzung:

Der getrocknete Druck wird 6 Min. bei 100-102°C im Kontinuedämpfer gedämpft, anschließend in kaltem Wasser gespült und in einem weiterer Bade, das 1-5 g Soda oder 1-5 g Natronlauge 38° Be/1 enthält, zur Entfernung des überschüssigen Naphthols bei 90-100°C nachbehandelt. Eine zweite derartige alkalische Nachbehandlung kann sich vorteilhaft auf die Sauberkeit des Fonds auswirken. Danach wird kalt gespült und getrocknet. Man erhält goldgelbe Reservedrucke unter brauner Fläche.

### Beispiel 2

Aufdruck einer Druckpaste mit Reservemittel, wie in Beispiel 1 beschrieben. Es wird im Überfall naß-in-naß eine Druckpaste folgender Zusammensetzung übergedruckt:

Nach dem Trocknen wird die Ware in breitem Zustand durch ein alkalisches Bad folgender Zusammensetzung geführt:

Flottentemperatur: 85-95°C, Tauchzeit 8-12 Sek.

Anschließend wird die bedruckte Ware in analoger Weise, wie in Beispiel 1 angeführt, ausgewaschen und getrocknet. Man erhält goldgelbe Reserveeffekte unter bordofarbenem Überdruck.

### Beispiel 3

Ein 3-farbiges Muster wird auf der Rotationsfilmdruckmaschine auf Naphthol AS grundiertes Baumwollgewebe gedruckt.

Auf diese beiden vorgedruckten Farben wird naß-in-naß mit einer dritten Schablone im Überfall gedruckt mit folgender Zusammensetzung:

### 3. Schablone: Druckpaste aus

Nach dem Trocknen wird die Ware auf einem Foulard mit einer alkalischen Flotte folgender Zusammensetzung geklotzt:

Flottentemperatur: Raumtemperatur und in einem geeigneten Schnelldämpfer bei Dampftemperatur von 110-160°C während 6 - 35 Sek. gedämpft.

Danach wird, wie in Beispiel 1 beschrieben, ausgewaschen und getrocknet.

Man erhält weiße und gelbe Reserveeffekte unter einer roten Fläche.

### Beispiel 4

Auf einer Rotationsfilmdruckmaschine wird ein mit Naphthol AS-G grundiertes Baumwollgewebe mit einer Druckpaste folgender Zusammensetzung bedruckt:

Darüber wird naß-in-naß mit einer weiteren Schablone eine Druckpaste folgender Zusammensetzung übergedruckt:

Nach dem Trocknen wird die bedruckte Ware auf dem Foulard mit einer Flotte folgender Zusammensetzung:

bei Raumtemperatur imprägniert, aufgedockt und bei Raumtemperatur ca. 4 Stunden verweilt. Danach wird wie in Beispiel 1 beschrieben, nachgewaschen und getrocknet.

Man erhält rote Reserveeffekte unter einer gelben Fläche.

Auf einer Rouleauxdruckmaschine werden auf Naphthol AS-grundierter Ware nacheinander die Druckpasten 1. 60 a Reservemittel (wie in Beispiel 1)

Nach dem Trocknen wird die bedruckte Ware 6 Minuten bei 102°C in einem Hängeschleifendämpfer gedämpf und danach der unter Beispiel 1 beschriebenen Nachbehandlung unterworfen.

Man erhält gelbe, rote und blaue Reserveeffekte unter einer bordofarbenen Fläche.

### Beispiel 6

wird mit Hilfe einer Rotationsschablone in Form von Punkten auf mit Naphthol AS präparierte Ware aufgedruckt. Darauf wird naß-in-naß im Überfall ein 2-farbiges Flächenmuster übergedruckt.

### Druckpaste 1. Fläche:

Nach dem Trocknen wird die Ware 3-6 Minuten bei 102°C gedämpft und, wie in Beispiel 1 aufgeführt, einer Nachwäsche unterzogen.

Man erhält hellblaue Reserveeffekte unter einer schwarzen, bzw. dunkelblauen Fläche.

## Patentansprüche

1. Verfahren zur Erzeugung von Reservedrucken auf aus Cellulose bestehenden oder Cellulose enthaltenden Fasermaterialien, die mit einer phenolischen oder enotischen Kupplungskomponente bedruckt oder grundiert sind, durch Aufdrucken einer die Bildung eines wasserunlöslichen Azofarbstoffs verhindernden Reserve, anschließendes Überdrucken mit einem stabilisierten Diazoniumsalz, Auswaschen der löslichen Bestandteile und Fertigstellung des Drucks in üblicher Weise, dadurch gekennzeichnet, daß die Reserve ein PyrazolonDerivat als Reservierungsmittel enthält.

2. Verfahren nach Anspruch 1, dadurch gekennzeichnet, daß das Reservierungsmittel 1-(3-Sulfophenyl)-3-methylpyrazolon-5 ist.

3. Verfahren nach Anspruch 1, dadurch gekennzeichnet, daß das Reservierungsmittel 1-(4-Sulfophenyl)-3-carboxypyrazolon-5 ist.

4. Verfahren nach Anspruch 1, dadurch gekennzeichnet, daß die Reserve zusätzlich einen oder mehrere Reaktivfarbstoffe enthält.

5. Verfahren nach Anspruch 1, dadurch gekennzeichnet, daß die mit der Kupplungskomponente bedruckten Fasermaterialien naß-in-naß im Überfall überdruckt werden.

## Revendications

1. Procédé de production d'impressions avec réserve sur des matières fibreuses formées de cellulose ou contenant de la cellulose, qui sont imprimées ou apprêtées avec un copulant phénolique ou énolique, par application d'une réserve empêchant la formation d'un colorant azoïque insoluble dans l'eau, puis surimpression avec un sel de diazonium stabilisé, élimination par lavage des constituants solubles et achèvement de l'impression d'une manière classique, caractérisé en ce que la réserve contient un dérivé de pyrazolone comme agent de réservage.

2. Procédé suivant la revendication 1, caractérisé en ce que l'agente de réservage est la 1-(3-sulfophényl) -3-méthylpyrazolone-5.

3. Procédé suivant la revendication 1, caractérisé en ce que l'agent de réservage est la 1-(4-sulfophényl)-3-carboxypyrazolone-5.

4. Procédé suivant la revendication 1, caractérisé en ce que la réserve contient en outre un ou plusieurs colorants réactifs. 5. Procédé suivant la revendication l,caractérisé en ce que les matières fibreuses impriées avec le copulant sont surimprimées mouillé -sur-mouillé par chevauchement.

## Claims

1. Process for producing resist prints on fibre materials consisting of cellulose or containing cellulose, which materials are printed or grounded with a phenolic or enolic coupling component, by printing on to said materials a resist which prevents the formation of a water-insoluble azo dyestuff, subsequently over-printing with a stabilising diazonium salt, washing out the soluble constituents and finishing the print in a customary manner, characterised in that the resist contains a pyrazolone derivative as the resist agent.

2. Process according to Claim 1, characterised in that the resist agent is 1-(3-sulphophenyl)-3-methylpyrazol-5-one.

3. Process according to Claim 1, characterised in that the resist agent is 1-(4-sulphophenyl)-3-carboxypyrazol-5-one.

4. Process according to Claim 1, characterised in that the resist additionally contains one or more reactive dyestuffs.

5. Process according to Claim 1, characterised in that the fibre materials printed with the coupling component are overprinted with overlapping, by the wet-on-wet method.
